# EUROPÄISCHE PATENTSCHRIFT

(11) **EP 1 185 728 B1**
(45) Veröffentlichungstag und Bekanntmachung des Hinweises auf die Patenterteilung: **10.12.2003**
(21) Anmeldenummer: 00927131.3
(22) Anmeldetag: 02.05.2000
(51) Int. Cl.: D01D 5/08, D01D 5/084, D01D 5/088, D01D 4/02, D01F 6/60, D01F 6/62, D01F 6/90, D01F 6/92

(54) **VERFAHREN ZUR HERSTELLUNG VON ULTRAFEINEN SYNTHETISCHEN GARNEN**
METHOD FOR PRODUCING ULTRA-FINE SYNTHETIC YARNS
PROCEDE DE PRODUCTION DE FILS SYNTHETIQUES ULTRAFINS

(30) Priorität: 14.05.1999 DE 19922240
(43) Veröffentlichungstag der Anmeldung: 13.03.2002
(73) Patentinhaber: Zimmer Aktiengesellschaft, 60388 Frankfurt am Main (DE); Röhm GmbH & Co. KG, 64293 Darmstadt (DE)
(72) Erfinder: MUELLER, Andreas, 67592 Flörsheim-Dalsheim (DE); WAGNER, Reinhard, 07318 Saalfeld/Saale (DE); WANDEL, Dietmar, 63456 Hanau (DE); SCHUETTRICHKEIT, Heinz, 65451 Kelsterbach (DE)
(86) Internationale Anmeldenummer: EP0003975
(87) Internationale Veröffentlichungsnummer: WO00070132

(56) Entgegenhaltungen:
- EP-A- 0 860 524
- WO-A-92/13119
- DE-A- 3 331 543
- PATENT ABSTRACTS OF JAPAN vol. 1996, no. 07, 31. Juli 1996 (1996-07-31) & JP 08 081817 A (TORAY IND INC), 26. März 1996 (1996-03-26)
- PATENT ABSTRACTS OF JAPAN vol. 005, no. 028 (C-044), 20. Februar 1981 (1981-02-20) & JP 55 152809 A (TOYOBO CO LTD), 28. November 1980 (1980-11-28)
- PATENT ABSTRACTS OF JAPAN vol. 014, no. 037 (C-680), 24. Januar 1990 (1990-01-24) & JP 01 272808 A (TORAY IND INC), 31. Oktober 1989 (1989-10-31)

## Beschreibung

Die vorliegende Erfindung betrifft ein Verfahren zur Herstellung eines synthetischen ultrafeinen Endlosgarns auf der Basis Polyester oder Polyamid im Bereich 0,25 bis 0,9 denier pro POY-Filament durch Schmelzspinnen bei Abzugsgeschwindigkeiten zwischen 2000 und 6000 m/min. Dem Polyester oder Polyamid kann ein zweites nicht mischbares amorphes Polymer in einer Menge von 0,05 bis 5 Gewichtsprozent zugesetzt sein.

Mehrere Autoren haben sich mit den Problemen bei der Herstellung von feinen und ultrafeinen Filamenten beschäftigt:
Nakajima beschreibt in "Advanced Fiber Spinning Technology" (Woodhead Publishing Ltd, 1994, S. 191) ein Verfahren zum Verspinnen von ultrafeinen Fasern, wobei die Filamente unmittelbar nach dem Verspinnen zusätzlich zur normalen Querstromanblasung mit einem radial gerichteten kalten Luftstrom angeblasen werden.
Tekaat (Veröffentlichung auf der Internationalen Chemiefasertagung in Dornbirn 1992, S. 8) beschreibt Untersuchungen bei der Herstellung von Mikrofilamentgarnen. Dabei wurde gefunden, daß die Blasluft das Fadenbündel bei hohen Filamentzahlen nur schwer durchdringen kann und die Filamente in der Mitte deutlich später abkühlen als die randnahen Filamente.
Nach Ziabicki ("Fundamentals of Fibre Formation", J. Wiley & Sons, 1976, S. 196ff und S. 241) sind die Abkühlbedingungen unmittelbar unterhalb des Düsenpakets entscheidend für die Fadenqualität. Außerdem setzt das Fadenbündel der Strömung einen beträchtlichen Widerstand entgegen, der dazu führen kann, daß die Blasluft das Bündel umfließt anstatt es zu durchströmen.

Einige Patente schlagen zur Herstellung von Mikrofasern eine zusätzliche Beheizung der Filamente mit Heizgas oder mit Strahlungsbeheizung vor:
US-Patent 5310514 (Corovin) beansprucht einen Prozeß zur Herstellung von Mikrofilamenten, bei dem ein Heißluftstrom zum Schutz der frisch ersponnenen Filamente parallel zu diesen aus einem Ringschlitz im Düsenpaket ausströmt. Die Temperatur der Heißluft liegt bei ± 10 K der Schmelzetemperatur. Die technische Ausführung ist aufwendig und die in diesem kritischen Bereich notwendige Konstanz des Luftstroms schwer zu gewährleisten.
EP0455897 A (Karl Fischer) beschreibt ein Verfahren zur Beheizung der einzelnen Filamente über ein Kanalsystem innerhalb der Düsenplatte durch das Heißluft geführt wird. Damit soll das Verziehen der Filamente verbessert werden.
Eine Kompensation der Wärmeverluste der randnahen Filamente ist damit nicht möglich. Die Filamente werden hier einzeln von dem Heißgas umflossen. Damit soll der Fadenverzug unterstützt werden. Die Temperaturen können im Bereich der Schmelzetemperatur liegen oder darüber.
GB-Patent 1391471 (Hoechst) beschreibt einen Heizer für technische Garne. Damit sei ein niedrig vororientiertes Garn bei erhöhtem Durchsatz herzustellen. Die Vorrichtung besteht aus zwei konischen Halbschalen, deren untere beheizt wird und deren obere polierte Schale einen großen Teil der Wärmestrahlung auf die Filamente reflektiert. Ausdrücklich wird darauf hingewiesen, daß nur wenig Strahlung die Düsenplatte treffen soll. Der Temperaturverlauf entlang der Heizstrecke ist stark parabolisch mit einem Maximum etwa auf halber Lauflänge (ca. 120 K über der Schmelzetemperatur).
US-Patent 5661880 (Barmag) beansprucht eine Strahlungsbeheizung der aus der Spinndüse ausgetretenen Filamente. Geschildert wird ein Prozeß zum Spinnstrecken mit einer konischen Heizstrecke. Die Temperaturen auf der Heizfläche liegen mit vorzugsweise 450 - 700°C deutlich über der Schmelzetemperatur. Außerdem wird eine Beheizung der Düsenplatte durch in dieser oder auf dieser verlaufende Heizbänder beansprucht. Die für die Wärmeübertragung an die Schmelze zur Verfügung stehende Kontaktzeit reduziert sich damit auf wenige Sekunden. Es wird nicht differenziert in eine unterschiedliche Beheizung der inneren und äußeren Schmelzeströme. Damit soll eine zu frühe Orientierung der Schmelze in den Düsenkapillaren verhindert werden. Außerdem sollen Ablagerungen auf der Düse verringert und der Durchsatz gesteigert werden können.
US-Patent 5182068 (ICI) beschreibt einen Prozeß, der das Necking bei Abzügen über 5000 m/min reduzieren soll. Gesagt wird, daß ein beheizter Rücksprung mit über der Lauflänge konstantem Temperaturverlauf (300°) nur ein Verschieben des Neck-points bewirkt, während ein Rücksprung mit progressiv abnehmendem Temperaturverlauf (300 -> 200 °C) eine deutliche Entschärfung des Neck-points herbeiführe. Die Fadengeschwindigkeit vor dem Necking wird angehoben und das neck-draw-Verhältnis vor/nach dem Necking abgesenkt. Beansprucht werden Geschwindigkeiten über 7000 m/min.
GB-Patent 903427 (Inventa) beansprucht ein Spinnrohr mit einer Länge von mind. Im in dessen oberem Bereich eine Temperatur von 10 - 80 K unterhalb der Schmelzetemperatur herrscht. Die Temperatur im unteren Rohrabschnitt beträgt weniger als 100 °C. Die Beheizung kann entweder direkt oder über ein Wärmeträgermedium erfolgen.
US-Patent 5250245 (DuPont) beschreibt einen Spinnorientierungsprozeß zur Herstellung feiner Polyesterfilamente mit verbesserten mechanischen Eigenschaften und Titergleichmäßigkeiten. Dies wird erreicht durch die Wahl einer geeigneten Polymerviskosität und entsprechend angepaßte Spinnbedingungen.
US-Patent 4436688 (Zimmer) beansprucht ein Verfahren mit Abzügen zwischen 600 und 6000 m/min bei dem die ersponnenen Filamente einen Rücksprung durchlaufen. Dessen Länge ist abhängig von der Abzugsgeschwindigkeit und der Filterflächenbelastung.
US-Patent 5866050 (DuPont) offenbart eine Beheizung des Spinnpakets so, daß die Filamente mit nahezu gleicher Temperatur aus den Düsenbohrungen austreten.
   Das Verfahren berücksichtigt nicht das unterschiedliche Abkühlverhalten der mittleren und äußeren Filamente insbesondere bei sehr feinen und hochkapillarigen Titern.
Für die Wärmeführung der Filamente unmittelbar nach der Extrusion werden in den genannten Schriften unterschiedliche Verfahren vorgeschlagen. Einige dieser Verfahren haben den Nachteil, daß sie das Ausbilden einer Ruhezone im unmittelbaren Bereich nach der Fadenextrusion durch die Zufuhr eines Heizgases beeinträchtigen. Diese Ruhezone ist aber für das Erreichen hoher Garngleichmäßigkeiten unbedingt notwendig.

Viele der oben genannten Verfahren bedienen sich der radialen oder einseitigen Zufuhr von Wärme an die Filamente, was dazu führt, daß insbesondere die äußeren Filamente einem Spannungsabbau unterliegen, der die Laufunruhe verstärkt und damit die Gleichmäßigkeit des Garns verringert.

Das unterschiedliche Abkühlverhalten zwischen inneren und äußeren Filamenten ist entscheidend für die Laufstabilität. Das Temperaturprofil der austretenden Filamente muß daher abhängig vom Polymerdurchsatz angepaßt werden können. Das Temperaturprofil der bereits ausgetretenen Filamente so zu beeinflussen, daß diesem Abkühlverhalten begegnet wird, wird bislang vom Stand der Technik nicht berücksichtigt.

Problematisch ist bislang noch das Erreichen niedriger Bruchraten im POY. Ziel der Erfindung ist das Erreichen von Gleichmäßigkeiten bei ultrafeinen Garnen (ca. 0,25 - 0,89 dpf), wie sie mit dem jetzigen Verfahrensprinzip bei der bisher üblichen Herstellung von High-Count Garnen (ca. 1,0 - 1,2 dpf) erreichbar sind.

Die in der Praxis am häufigsten verwendeten Anblassysteme basieren auf einer einseitigen Anblasung, um den Zugang zu erleichtern. Die Nutzung dieses Prinzips der einseitigen Anblasung sollte dabei möglich sein.

Die Lösung dieser Aufgabe erfolgt erfindungsgemäß durch ein Verfahren und ein Garn gemäß den Angaben der Patentansprüche.

Die Lösung dieser Aufgabe wird durch das komplexe Zusammenwirken mehrerer wesentlicher Verfahrensschritte erreicht. Im folgenden werden die einzelnen Verfahrensschritte für die Herstellung von ultrafeinen Mikrofasern beschrieben von der Extrusion der Schmelze bis zum Aufwickeln des POY-Garns.

Als Rohstoff wird ein Polyester, wie Polyethylenterephthalat (PET), Polypropylen- oder Polybutylenterephthalat oder Polyamid, wie PA 6 oder PA 6.6, oder Copolymere hiervon, eingesetzt. Bevorzugt wird PET mit einer Intrinsic Viskosität zwischen 0,59 und 0,66 dl/g. Eine ausreichende strukturelle Homogenität und eine ausreichende thermische Homogenität der Schmelze vor Erreichen des Spinnpakets muß sichergestellt sein.

Dem Basispolymer kann ein zweites nicht mischbares amorphes Polymer in einer Menge von 0,05 bis 5 Gewichtsprozent zugesetzt sein. Bei dem zugegebenen Polymer handelt es sich vorzugsweise um ein Copolymer, das aus mindestens zwei der folgenden Monomereinheiten aufgebaut ist:

0 bis 95 Gew.-% A, wobei A ein Monomer der Formel CH₂=C(R)-COOR¹ ist, mit R gleich -H oder -CH₃ und R¹ gleich geradkettigem oder verzweigtem C₁₋₁₀-Alkyl oder Cyclohexyl, 0 bis 40 Gew.-% B, wobei B ein Monomer bestehend aus Maleinsäure oder Maleinsäureanhydrid ist, und 5 bis 85 Gew.-% C, wobei C ein Monomer bestehend aus Styrol oder methylsubstituiertem Styrol ist, und wobei (Gew.-% A + Gew.-% B + Gew.-% C) = 100 ist.

Mit dem erfindungsgemäßen Verfahren sind POY-Einzeltiter von 0,25 - 0,9 denier, entsprechend einem Einzel-Endtiter des verstreckten Garnes von 0,15 bis 0,52 denier zu erreichen. Die Reißdehnung im PET-POY liegt in einem Bereich von 100 bis 145 % und die spezifische Reißfestigkeit zwischen 18 und 33 cN/tex. Verwendet werden Abzugsgeschwindigkeiten zwischen 2000 und 6000 m/min. Einige erfindungsgemäß charakteristische Verfahrens-Kenngrößen für Polyester (PET) sind in Tabelle 1 aufgeführt.

**Tabelle 1:**

| | Versuch 1 | Versuch 2 | Versuch 3 | Versuch 4 | Versuch 5 |
|---|---|---|---|---|---|
| Abzugsgeschwindigkeit v_{Abzug} [m/min] | 2570 | 2575 | 2565 | 2570 | 4150 |
| Schmelzedurchsatz m_{Düse} [g/min] | 23,5 | 17,5 | 19,1 | 35,3 | 36,4 |
| Anteil Schmelzedurchsatz, Modifikator [Gew.-%] | - | - | - | - | 0,55 |
| Einzelendtiter [dpf] | 0,26 | 0,26 | 0,21 | 0,26 | 0,26 |
| Zahl der Filamente n [-] | 192 | 144 | 192 | 288 | 144 |
| Lochdichte [cm⁻²] | 3,2 | 2,4 | 3,2 | 3, 0 | 2,4 |
| Kapillarbohrung der Düsenplatte d_{Kap} [mm] | 0,1 | 0,12 | 0,1 | 0,1 | 0,12 |
| Filterfläche des Düsenpakets [cm²] | 60,8 | 60,8 | 60,8 | 100,0 | 60,8 |
| Spinnverzug [-] | 195 | 283 | 239 | 195 | 220 |
| Spritzgeschwindigkeit v_{Spritz} [m/min] | 13,2 | 9,1 | 10,7 | 13,2 | 18,9 |
| Filterflächenbelastung f_{Filter} [g/min/cm²] | 0,39 | 0,29 | 0,31 | 0,35 | 0,60 |
| Wandscherrate Düsenkapillare γ_{Kap} [s⁻¹] | 17600 | 10100 | 14300 | 17600 | 21100 |

Die Zusammenhänge zwischen den einzelnen Kenngrößen lassen sich hierbei gemäß nachstehender Berechnungsformeln ermitteln:

Als Düsenpaket wird beispielsweise ein Rundpaket entsprechend US-Patent 5304052 oder US-Patent 5795595 verwendet. Die Verweilzeit der Schmelze innerhalb des Pakets wird durch Einbauten so eingestellt, daß 12 Minuten nicht überschritten und 5 Minuten nicht unterschritten werden. Als Filtrationsmedium wurde eine Abfolge von unterschiedlichen Gewebelagen mit feinsten Maschenweiten von 5 bis 15 µm in Kombination mit oder ohne feinem Stahlsand in der Korngröße 88 bis 250 µm verwendet. Für die Sicherstellung einer hohen Polymerhomogenität ist eine ausreichende Scherung bzw. Zerteilung der in der Schmelze vorhandenen höhermolekularen Gele notwendig, die entweder durch feinen Stahlsand oder durch entsprechende Einbauten im Spinnpaket mit feinsten Porenöffnungen von 50 bis 1000 µm erfolgen kann. Der Paketgesamtdruck wurde damit so eingestellt, daß mindestens 130 bar erreicht wurden bei Filterflächenbelastungen von 0,25 bis 0,80 g/min/cm².

Als kritisch erwies sich der Einsatz der für den Prozeß notwendigen feinen Düsenbohrungen. Bei mehrlagigen Düsenfiltern sind Störpartikel innerhalb der Düsenfilter und besonders im Bereich der Filtereinfassung nicht sicher auszuschließen. Diesem Problem wurde durch den Einsatz feiner loser Filterlagen aus Metallgewebe mit Feinheiten größer 4000 Maschen/cm², vorzugsweise mit größer 15000 Maschen/cm² (40 µm Maschenweite) unmittelbar auf der Düsenplatte begegnet. Damit ist die notwendige Anspinnsicherheit gewährleistet.

Die Lochdichte der eingesetzten Düsenplatten kann zwischen 1,5 und 6,0 Loch/cm² eingestellt werden. Der Durchmesser d der Kapillarbohrungen in der Düsenplatte wird so gewählt, daß die scheinbare Wandscherrate der Schmelze innerhalb der Kapillaren zwischen 5.000 und 25.000 s⁻¹ (für PET s. Tab. 2) liegt. Damit wird eine zusätzliche Durchwärmung der Schmelze gewährleistet.

**Tabelle 2:**

| Durchsatz pro Kapillarbohrung [g/min] | Wandscherrate γ [s⁻¹] | Durchmesser d der Kapillaren [mm] | Länge L der Kapillaren [mm] | Druck Δp_{Kap} vor Düsenplatte [bar] |
|---|---|---|---|---|
| 0,1224 | 17600 | 0,1 | 0,30 | 93 |
| 0,0990 | 19600 | 0,09 | 0,20 | 72 |
| 0,2448 | 20400 | 0,12 | 0,30 | 83 |
| 0,1215 | 10100 | 0,12 | 0,45 | 86 |

Hierbei gelten folgende Zusammenhänge:

Der Kapillardurchmesser wird zwischen 0,08 mm und 0,12 mm gewählt. Der Durchmesser der einzelnen Kapillarbohrungen in der Düsenplatte muß nicht konstant über den Querschnitt der Düsenplatte sein, sondern kann umgekehrt proportional an den Temperaturgradienten gemessen auf der Oberfläche der Düsenplatte angepaßt werden. Die Abweichung zwischen mittigen und randnahen Bohrungen beträgt maximal 0,2 d, vorzugsweise 0,1 d. In diesem Durchmesserbereich werden die Austrittsgeschwindigkeiten begrenzt durch zwei Effekte: Zum einen ist eine ausreichend hohe Spritzgeschwindigkeit von mindestens 7 m/min notwendig, um die Gefahr von Kohesivbrüchen zu vermeiden. Zum anderen darf eine obere Grenze von 20 m/min nicht überschritten werden, da sonst Strömungsanomalien auftreten können, die sich in einem unregelmäßigen Schmelzeaustritt aus der Kapillarbohrung bemerkbar machen (Korkenziehereffekt).

Die Länge L der Kapillaren wird so gewählt, daß ein ausreichend hoher Schmelzedruck bei der zwangsläufig niedrigen Filterflächenbelastung vor der Düsenplatte erreicht wird. Damit sind genügend Druckreserven vorhanden für eine gleichmäßige radiale Verteilung der Schmelze.
Der Druck vor der Düsenplatte soll zwischen 50 und 100 bar liegen, vorzugsweise zwischen 70 und 100 bar. Abhängig vom Schmelzedurchsatz pro Kapillarbohrung kann beispielsweise ein L/d-Verhältnis zwischen 2 und 5 gewählt werden (s. Tab. 2).

Als wesentlich für eine Stabilisierung der Spinnsicherheit wurde die Einstellung eines ausgeglichenen Temperaturprofils im Querschnitt des Fadenbündels vor Erreichen der Verzugszone erkannt. Bekannt ist, daß Filamente mit dem Erreichen der Glasübergangstemperatur T_{g} ausgezogen sind. Filamente, die mit unterschiedlichen Temperaturen starten, werden die für einen Verzug geeignete Temperatur (T_{Schmelze} < T < T_{g} ) bei konstanten Abkühlverhältnissen auch auf unterschiedlichen Abständen zur Düsenplatte erreichen. Einsichtig ist aber, daß sich die randnahen Filamente schneller abkühlen werden als die Filamente im Zentrum des Fadenbundels, da sie in direkterem Kontakt zur Umgebungsluft stehen (s. Abb. 2). Für das Einstellen eines ausgeglichenen Temperaturprofils in einem bestimmten Abstand zur Düsenplatte, reicht es daher nicht aus, alle Filamente mit der gleichen Ausgangstemperatur zu beaufschlagen. Vielmehr müssen die außeren Filamente einen Temperatur-vorsprung gegenüber den mittigen Filamenten erhalten, der gerade so eingestellt werden muß, daß sich die Temperaturen der randnahen und mittigen Filamente kurz vor Erreichen des Verzugszone angeglichen haben.

(T_{Rand} - T_{Mitte}) gemessen als Oberflächentemperaturdifferenz auf der Düsenplatte zwischen Mitte und Rand der Düsenplatte, läßt sich im beanspruchten Titerbereich nach folgender Beziehung über die Temperaturdifferenz aus Spinnbalkenbeheizung und Polymer,

(T_{Beheizung} -T_{Schmelze}), abhängig von dem Filamentdurchsatz m_{Fil}, der Abzugsgeschwindigkeit v_{Abzug} und der Filterfläche A_{Filter} wie folgt einstellen: und$\text{4} \text{K} \text{≤(} {\text{T}}_{\text{Rand}} {\text{-T}}_{\text{Mitte}} \text{)≤13} \text{K} \text{.}$

Überraschend wirksam war die direkte Zufuhr der benötigten Wärme über die Wandung des Düsenpakets. Es wurde über die reinen Wärmeverluste der Düsenplatte hinausgehend noch zusätzlich Wärme in das Spinnpaket eingebracht zum Aufheizen der wandnahen Schmelze. Dazu ist eine entsprechend lange Verweilzeit im Düsenpaket nötig, die aber aufgrund des niedrigen Paketdurchsatzes im beanspruchten Titerbereich mit entsprechend geformten Paketeinbauten eingestellt werden konnte. Die zur Einstellung des gewünschten Temperaturprofils benötigte Wärme wird über metallische Wärmeleitung im Düsenpaket an den wandnahen Schmelzeteilstrom übergeben.

Dabei kann dieser wandnahe Schmelzeteilstrom entweder auf der gesamten Länge H der schmelzeberührten Innenwand des Spinnpakets auf die erforderliche Übertemperatur geheizt werden oder nur auf einem Teilabschnitt 1 der schmelzeberührten Innenwand, wobei dann die erforderliche Übertemperatur ΔT_{Schmelze-Beheizung} entsprechend dem Flächenverhältnis H/l erhöht wird. Diese extra beheizte

Fläche ist dann vorzugsweise im unteren Teil des Spinnpakets auf Höhe der Düsenplatte und abschließend mit der Unterkante der Düsenplatte in Form eines Heizrahmens mit Durchtrittsöffnungen für die Spinnpakete und mit einer unabhängig vom Spinnbalken zu regelnden Beheizung vorzusehen. Eine getrennte Beheizung des Spinnbalkens und der Produktleitung ist Voraussetzung für das Einstellen der erforderlichen Temperaturdifferenz.

Die Ausbildung von unterschiedlich temperierten Filamenten in einer Ebene quer zur Fadenlaufrichtung hat einen großen Einfluß auf die Stabilität des Fadenlaufs. Unterschiedlich temperierte Filamente erreichen ihre Fadenendgeschwindigkeit auch in einem unterschiedlichen Abstand zur Düsenplatte, so daß sich Querschnitte ergeben in denen sich gleichzeitig unterschiedlich schnelle Filamente befinden, die durch ihre unterschiedlich ausgeprägte Sogwirkung Turbulenzen hervorrufen innerhalb des Filamentbündels. Prinzipiell können beim Ausziehen des Garns nach bekannten Verfahren drei Geschwindigkeitsbereiche unterschieden werden:
1. Der Bereich vor der Verzugszone: langsame Fadengeschwindigkeit im Bereich von 7 - 200 m/min, ein nicht ausgeglichenes Temperaturprofil hat hier nur geringe Auswirkungen auf die absolute Höhe der Geschwindigkeitsunterschiede.
2. Die eigentliche Verzugszone: Geschwindigkeitsbereich von 200 - ca. 2500 m/min, bei einem nicht ausgeglichenen Profil sind in diesem (fiktiven) Querschnitt gleichzeitig langsame (noch nicht ausgezogene) und schnelle (bereits ausgezogene) Filamente vorhanden. Randnahe Filamente ohne Temperaturvorsprung erreichen ihre Endgeschwindigkeit wesentlich früher als Filamente im Zentrum des Fadenbündels. Die Folge ist ein unruhiger Fadenlauf hauptsächlich verursacht durch die Saugwirkung der schnelleren Filamente, die die langsameren Filamente ansaugen. Im Extremfall verkleben einzelne Filamente und es kommt zu Fadenbrüchen. Der unruhige Fadenlauf hat deutliche Auswirkungen auf die Garngleichmäßigkeit. Bereits vorhandene Ungleichheiten verstärken sich hier (s. Abb. 2).
3. Der Bereich nach der Verzugszone: Geschwindigkeit über 2500 m/min, unterschiedliche Fadentemperaturen haben hier kaum noch einen Einfluß auf die Spinnsicherheit.

Die Verzugszone erstreckt sich bis zum Erstarrungspunkt h_{98%} der Schmelze, der so definiert ist, daß hier 98 % der Fadenabzugsgeschwindigkeit erreicht sind.

Durch eigene Untersuchungen des Strömungsfeldes in der Nähe eines einseitig querangeströmten Fadenbündels wurden die Nachteile der einseitigen Anblasung gemäß den o.a. Aussagen von Ziabicki bestätigt. Die Darstellung des Strömungsfeldes erfolgte mit einem Laser-Lichtschnittsystem der Fa. ILA. Bei dieser Methode wird das Untersuchungsgebiet in verschiedenen Schnittebenen mit einem leistungsstarken, doppeltgepulsten NdYAG-Laser ausgeleuchtet. In die Blasluft wird ein Aerosol aufgegeben, das die Laserpulse im Bereich der Schnittebene reflektiert. Die Visualisierung erfolgt mit einer hochauflösenden CCD-Videokamera. Die Geschwindigkeit und die Strömungsrichtung wird durch ein Vektorfeld dargestellt. Die Richtung der Vektorpfeile ergibt sich aus der räumlichen Versetzung der Tröpfchen und die Geschwindigkeit der Tröpfchen aus der räumlichen Versetzung der Tröpfchen und dem zeitlichen Abstand zwischen zwei Pulsen. Es wurde gefunden, daß eine einseitige Anblasung starke Inhomogenitäten im Fadenbündel erzeugt. Diese werden hauptsächlich hervorgerufen durch die Stauzone vor dem Fadenbündel und durch den Wirbelbereich im Lee des Fadenbündels (s. Abb. 1). Mit dem erfindungsgemäßen Verfahren werden diese Nachteile beseitigt.

Hierzu muß (s. Abb. 3) der Abstand h zur Düsenplatte, auf dem durch Auskühlen der randnahen Filamente bereits ein ausgeglichenes Temperaturprofil existiert, kleiner sein als der Abstand des Erstarrungspunktes von der Düsenplatte (s. Abb. 3). Die Einstellung erfolgt über die Temperaturüberhöhung der Schmelzebeheizung beispielsweise mit Hilfe der Laser-Doppler-Anemometrie. Dabei werden die Fadengeschwindigkeiten von randnahen und zentralen Filamenten gleichzeitig gemessen, während die Temperatur der Schmelzebeheizung so angepaßt wird, daß die Geschwindigkeitsdifferenz zwischen randnahen und zentralen Filamenten kleiner wird als 40 % der Abzugsgeschwindigkeit des Garns und vorzugsweise kleiner als 15 %. Die Meßposition liegt unmittelbar oberhalb der Verzugszone, die sich im beanspruchten Titerbereich abhängig vom Filamentdurchsatz m_{Fil} [g/min], der Abzugsgeschwindigkeit v_{Abzug} [m/min] und dem Verzugsverhältnis VV darstellen läßt als:${\text{h}}_{\text{98%}} \text{= 38·} \frac{\text{9000·} {{\text{m}}^{̇}}_{\text{Fil}}}{{\text{ν}}_{\text{Abzug}} \text{·} \text{VV}} \text{wobei(} \frac{\text{9000·} {{\text{m}}^{̇}}_{\text{Fil}}}{{\text{ν}}_{\text{Abzug}} \text{·} \text{VV}} \text{+ 6,0) [} \text{mm} \text{]}$

Ein zu schnelles Auskühlen gerade der äußeren Filamente muß verhindert werden. Gerade in diesem Titerbereich kühlen die Filamente aber, hervorgerufen durch die große spezifische Oberfläche, besonders schnell aus. Die relative Oberfläche eines Filaments, berechnet nach folgender Beziehung: ergibt für ein Filament mit 0,25 dpf eine etwa 3fach größere relative Oberfläche als bei einem Filament mit 2 dpf.

Der noch schmelzeflüssige Faden wird daher erfindungsgemäß nicht direkt der Blasluft ausgesetzt, sondern zunächst in einem sogenannten Rücksprung abgekühlt. Der Erstarrungspunkt des Garns darf nicht innerhalb des Rücksprungs liegen, da ansonsten durch die starke und gerade in diesem Titerbereich früh einsetzende Sogwirkung der Filamente große Luftmengen in den Rücksprung eingesaugt werden, die Turbulenzen in diesem Bereich verursachen. Andererseits darf der Erstarrungspunkt auch nicht zu weit außerhalb des Rücksprungs liegen, da sonst der noch schmelzeweiche Faden zu lange ungeschützt der Umgebungsluft ausgesetzt wird.

Der Erstarrungspunkt wird daher so gewählt, daß er sich gerade außerhalb des geschützten Rücksprungs befindet. In diesem Titerbereich läßt sich der Erstarrungspunkt gezielt durch die Temperatur des Polymers einstellen. Dazu wird die absolute Höhe der Produkttemperaturen T_{Schmelze} und T_{Beheizung} (= T_{Schmelze} + ΔT_{Schmelze-Beheizung}) für PET in einem Bereich von 290°C bis 318°C eingestellt. Die absolute Höhe der notwendigen Prozeßtemperatur läßt sich bei Abzugsgeschwindigkeiten zwischen 2500 m/min und 3200 m/min abhängig von der Filterflächenbelastung nach folgender Beziehung bestimmen:

Ein generelles Problem bei der Herstellung ultrafeiner Mikrofilamente ist die starke Reaktion der Spinnstabilität auf Temperaturinhomogenitäten. Eine zusätzliche Strahlungsbeheizung im Bereich des Rücksprungs hat sich als störend erwiesen (schlechte Fadengleichmäßigkeit), vermutlich durch Abbau der Fadenspannung insbesondere der äußeren Filamente, die somit gegen Störungen aus der Umgebung (Luftbewegung durch beginnende Sogwirkung der Filamente) empfindlicher werden. Bei Strahlungsbeheizung erfolgt eine einseitige Erwärmung der äußeren Filamente, da die Seite der Filamente, die der strahlenden Oberfläche zugewandt ist, verstärkt beheizt wird. Aufnahmen mit dem Laserschnitt-Verfahren zeigten schnelle Luftwechsel im Rücksprungbereich hervorgerufen durch die in diesem Bereich bereits hohe Geschwindigkeit der Filamente. Der Aufbau eines ruhenden, warmen Luftpolsters wird behindert. Eine aktive Wärmezufuhr von außen an die Filamente erfolgt daher vorwiegend durch Strahlung und nicht durch Konvektion.

Ein passiver (nicht beheizter) Rücksprung verhindert dagegen nur das zu schnelle Auskühlen der äußeren Filamente. Die Länge des passiven Rücksprungs kann nicht beliebig gewählt werden, sondern ist nach US-Patent 4436688 eine Funktion der Abzugsgeschwindigkeit und der Filterflächenbelastung, deren obere und untere Grenze durch die folgenden Beziehungen festgelegt ist:${\text{L}}_{\text{max}} {\text{= 48 ,2 · log ν}}_{\text{Abzug}} \text{- 109 [} \text{mm} \text{]}$${\text{L}}_{\text{min}} \text{= 34 ,4 · log} {\text{ν}}_{\text{Abzug}} \text{- 71 [} \text{mm} \text{]}$

In diesem Bereich wurde ein geeigneter Rücksprung für den erfindungsgemäß beanspruchten Titerbereich gewählt.

Die Wahl eines geeigneten Rücksprungs ist Voraussetzung für die erfolgreiche Anwendung des vorliegenden Verfahrens, wie die folgenden Beispiele (für PET) zeigen (Tab. 3):

**Tabelle 3:**

| Rücksprung, beheizt/ unbeheizt [mm] | Endtiter [denier] | Uster, Normal Test[%] | Uster , Half Inert [%] | Reißdehnung [%] | Reißdehnung, CV [%] | Laufbeurteilung |
|---|---|---|---|---|---|---|
| 30 / 80 | 0,26 | 1,98 | 1,43 | 131 | 3,6 | unsich er |
| 0 / 55 | 0,26 | 0,8 | 0,5 | 126 | 3,2 | gut |
| - 15 / 60 | 0,29 | 1,1 | 0,5 | 88 | 1,9 | sehr kritisch |

Das Beispiel in der letzten Zeile wurde durch ein vorstehendes Düsenpaket realisiert. Obwohl die Werte für die Fadengleichmäßigkeit auf einem guten Niveau liegen, wurde mit diesem Rücksprung ein sehr schlechtes Laufverhalten erzielt. Der Grund ist das Auskühlen der Düsenplatte, was sich auch in den niedrigen Werten der Fadenreißdehnung äußert.

Eine hohe Spinnsicherheit wird erreicht durch eine sorgfältige Temperaturführung der Schmelze durch Abstimmung der Größe der wärmeübertragenden Fläche, der Beheizungstemperatur und der Verweilzeit der Schmelze im Bereich der Beheizung.

Die Größe der wärmeübertragenden Fläche und die für den Wärmeübergang mit der Paketinnenwand zur Verfügung stehende Kontaktzeit des außen laufenden Schmelzeteilstroms bestimmen die übertragbare Wärmemenge. Eine einfache Kennzahl für den Wärmeübergang läßt sich aus dem Verhältnis von Kontaktlänge 1 und Kontaktzeit t definieren zu:$\frac{\text{l}}{\text{t}} \text{=} \frac{{\text{m}}^{̇}}{{\text{ρ}}_{\text{Schmelze}} \text{·} {\text{A}}_{\text{Q}}}$ 1 beschreibt dabei die Länge der Paketinnenwand entlang derer der außen laufende Polymerteilstrom im Paket auf eine überhöhte Temperatur aufgeheizt wird, und t beschreibt die Kontaktzeit, die für den Wärmeübergang mit der Paketinnenwand zur Verfügung steht. t wird näherungsweise beschrieben durch die folgende Beziehung:$\text{t} \text{=} \frac{{\text{l·A}}_{\text{Q}} {\text{·ρ}}_{\text{Schmelze}} \text{· ε}}{\text{n·} {{\text{m}}^{̇}}_{\text{Fil}}} \text{,}$ wobei ε für den von der Schmelze eingenommenen Anteil in einem bestimmten Querschnitt des Spinnpakets steht und abschnittweise konstant oder eine Funktion der Höhe sein kann.

Für die dabei übertragene Wärmemenge gilt dann z.B. für ein Rundpaket:${{\text{Q}}^{̇}}_{\text{Schmelze}} \text{=} \frac{\text{t·} {\text{m}}^{̇}}{{\text{ρ}}_{\text{Schmelze}} \text{·} {\text{A}}_{\text{Q}}} \text{·} \text{k} \text{·π·} \text{D} \text{·Δ} {\text{T}}_{\text{Wand}}$

Der folgende Bereich erwies sich als geeignet für das Verspinnen von feinen Mikrofasern:$\text{0,6} \frac{\text{cm}}{\text{min}} \text{≤} \frac{\text{l}}{\text{t}} \text{≤ 3,8} \frac{\text{cm}}{\text{min}}$

Vorzugsweise sind anzustreben:$\text{1,0} \frac{\text{cm}}{\text{min}} \text{≤} \frac{\text{l}}{\text{t}} \text{≤ 2,6} \frac{\text{cm}}{\text{min}}$

Je nach Durchsatz haben sich Höhen von 30 mm bis zu 150 mm als geeignet erwiesen. Noch größere Höhen führen zu übermäßig langen Verweilzeiten mit entsprechend negativen Auswirkungen auf den Produktabbau. Bei einer Höhe von 115 mm und einer Kontaktzeit von 7 min wurde ein Produktabbau im Düsenpaket von ΔIV = 0,022 dl/g erhalten. Die dabei eingestellte Übertemperatur (T_{Beheizung} - T_{Schmelze}) lag bei 9K. Bei einer Höhe von 50 mm und einer Kontaktzeit von 3 min wurde bei PET ein Produktabbau im Düsenpaket von ΔIV = 0,020 dl/g erhalten. Die dabei eingestellte Übertemperatur ΔT_{Schmelze-Beheizung} lag bei 21 K. In beiden Fällen wurden gute Spinnergebnisse erzielt.

Der wandnahe Schmelzeteilstrom wird entweder auf der gesamten Länge H der schmelzeberührten Innenwand des Spinnpakets auf die erforderliche Übertemperatur geheizt oder nur auf einem Teil der schmelzeberührenden Innenwand mit einer dem Flächenverhältnis H/l entsprechend erhöhten Übertemperatur ΔT_{Schmelze-Beheizung} x H/l. Diese extra beheizte Fläche ist dann vorzugsweise im unteren Teil des Spinnpakets auf Höhe der Düsenplatte in Form eines Heizrahmens mit einer unabhängig vom Spinnbalken zu regelnden Beheizung vorzusehen.

Der von Fourné in "Synthetische Fasern", S. 310 (Carl Hanser Verlag, München, Wien, 1995) beschriebene Bikomponenten-Kräuseleffekt wurde im beanspruchten Titerbereich mit dieser Beheizungstechnik überraschenderweise nicht beobachtet.

Die Blasluft wurde gerade so eingestellt, daß die Geschwindigkeit der zugeführten Blasluft der Geschwindigkeit der von den Filamenten auf der der Anblasung abgewandten Seite aus der Umgebung selbst angesaugten Luft entsprach. Damit bildete sich ein gleichmäßiger, stabiler ebener Strömungstrichter aus, mit seiner Längsachse parallel zur Längsachse des Spinnbalkens, und die sonst auftretende Ausbildung einer Seilkurve längs des Fadenlaufes wurde unterdrückt. Die Hauptaufgabe der Blasluft ist neben der Fadenkühlung die Stabilisierung der Lage des.Filamentbündels im Blasschacht.

Damit wurde ein quer zur Balkenlängsachse symmetrisches Temperaturprofil erhalten im Gegensatz zum mit der sonst üblichen Querstromanblasung erreichbaren unsymmetrischen Temperaturprofil (s. Fourné, Bild 3.12). Damit werden Uster-HI-Werte < 0,5 % erreicht.

Für das erfindungsgemäße Verfahren sind gleichermaßen die Einstellung eines vorgegebenen Temperaturprofils durch die oben beschriebene Düsenbeheizung als auch die Einstellung eines symmetrischen Blasluftprofils notwendig.

Dadurch, daß sich die auf der Achse des Strömungstrichters befindlichen Filamente im Kräftegleichgewicht der Fadenreibungskräften der zugeführten und angesaugten Luft befinden, beträgt die Auslenkung der Einzelfilamente quer zur Spinnbalkenlängsachse weniger als 20 mm. Nach Fourné (S. 195) sind Ausschwingungen im Blasschacht sonst von 30 - 100 mm üblich.

Bedingt durch den nahe an der Düse liegenden Verzugsbereich, findet durch die starke und früh einsetzende Sogwirkung der Filamentschar eine Durchblasung des Fadenschleiers auch im oberen Bereich des Blasschachts nicht mehr statt. Daher ist bereits in diesem Bereich eine Druckvergleichmäßigung und eine Laminarisierung der aus der Umgebung angesaugten Luft erforderlich. Die Menge der in diesem Bereich angesaugten Luft, läßt sich direkt über die gezielte Einstellung eines Druckverlusts durch beispielsweise eine unterschiedliche Zahl an feinen Gewebelagen oder Lochblechen kontrollieren.

Die angesaugte Luft wird vor Erreichen der Filamente durch eine Vorrichtung zur Druckvergleichmäßigung geführt und gegebenenfalls durch Führungselemente (z. B. Wabengleichrichter) laminarisiert.

Der durch den Fadenabzug verursachte Druckverlust ist abhängig von Abzugsgeschwindigkeit v_{Abzug}, Einzelfilamenttiter (in denier) und Filamentzahl n nach folgender Beziehung:

Für eine ausreichende Versorgung der Filamente mit Kühlluft darf der über eine Vorrichtung zur Druckvergleichmäßigung zusätzlich aufzubringende Druckverlust nicht größer sein als (2 bis 3) · Δp.

Die einzelnen Fadenbündel werden durch Trennbleche so separiert, daß ein symmetrisches Luftprofil quer zur Längsachse des Spinnbalkens entsteht. Eine bevorzugte Ausführung der Trennbleche ist die Anordnung eines zwei benachbarten Fadenbündel gemeinsamen Trennblechs auf der Teilungsachse (Abb. 4, links).

In einer weiteren bevorzugten Ausführung werden jeweils zwei Trennbleche pro Fadenbündel dem Fadenlauf folgend und in Richtung der Fadenachse geneigt, symmetrisch zu dieser angeordnet (Abb. 4 rechts). Dichtungssysteme an den Stellen A verhindern das Ansaugen von Falschluft. Die so gebildeten Kammern sind nach unten, nach hinten und nach vorne offen zur Umgebung. Zur Dämpfung der Ausgleichsströmung entgegen der Fadenabzugsrichtung ist es zweckmäßig, die Durchtrittsfläche nach unten soweit zu schließen, daß gerade noch das Filamentbündel passieren kann. Die Durchtrittsfläche selbst kann bis an das Fadenbündel weitgehend geschlossen oder porös gestaltet sein (z. B. Lochblech), um der Ausgleichsströmung einen gezielten Widerstand entgegen zu setzen.

Das vorstehend unter Bezug auf PET aufgezeigte Verfahren läßt sich in analoger Weise auf andere Polyester oder Polyamide anwenden, wobei lediglich die abweichenden Schmelztemperaturen und Viskositäten zu berücksichtigen sind.

### Beispiel 1:

PET-Polymer mit einer IV von 0,635 dl/g wurde in einem üblichen Extruder aufgeschmolzen und mit einer Produkttemperatur von 300 °C über statische Mischer und die Produktleitung dem Spinnbalken zugeführt. Der Spinnbalken mit 6fach-Spinnpumpe, Schmelzeverteiler und 6 Düsenpaketen war auf 311°C eingestellt. Der Durchsatz pro Pumpenteilstrom betrug 19,1 g/min. Die Schmelze wurde im Düsenpaket zunächst durch zwei Metallsandschichten mit zunehmend feinerer Körnung, dann durch ein gefaßtes mehrlagiges Metallgewebefilter, dessen feinste Lage aus einer Köpertresse mit 5 µm bestand, anschließend durch eine Verteilerplatte sowie ein zweites gefaßtes mehrlagiges Metallgewebefilter, dessen feinste Lage aus einer Köpertresse mit 15 µm bestand, eine direkt auf der Düsenplatte plan aufliegende ungefaßte Filterronde aus Metallgewebefilter mit 17000 Maschen/cm² und nachfolgend durch die Düsenplatte mit einem Durchmesser von 96 mm, deren Feinbohrungen einen Kapillardurchmesser von 0,12 mm und eine Kapillarlänge von 0,48 mm aufwiesen, gepreßt. Der Abstand der Feinbohrungen auf der Düsenplatte betrug 5,8 mm.

Die aus der Düse austretenden Filamente durchliefen eine von der Direktanblasung weitgehend abgeschirmte unbeheizte Zone direkt nach der Düse von 55 mm Länge.

Unmittelbar nach diesem Bereich, erfolgte der eigentliche Verzug auf nahezu die Endgeschwindigkeit, wobei hier die Mittel- und Randfilamente durch die im Paket aufgebrachte radiale höhere Beheizung annähernd gleiche Geschwindigkeiten aufwiesen (kontrolliert mit LDA-Messung), bevor sie nachfolgend in einen rundum gekammerten Schacht mit Queranblasung eintraten, wobei sie mit Blasluft einer Geschindigkeit von 0.27 m/s beaufschlagt wurden, auf einer Länge von 1,5 m. Die der Anblasung entgegengesetzte Seite war zunächst auf einer Lange von 150 mm mit einer Kombination aus Grobsieb mit ca. 600 Maschen/cm² und Lochblech, und anschließend auf einer Länge von ca. 500 mm nur mit Lochblech und Halterung abgeschirmt. Im unteren Bereich wurden konventionelle Schachttürausführungen verwendet. Durch diese Seite wurde dem Faden im oberen Bereich, mittels kontrollierter Selbstansaugung der Filamente gedämpfte Umgebungsluft etwa in der gleichen Größenordnung wie auf der Blasseite der Queranblasung zugeführt.

485 mm nach dem Austritt aus der Spinndüse wurden die Filamente in einem Doppelölersystem mit Präparation beaufschlagt, wobei Ölersteine mit speziellen Keramikoberflächen zum Einsatz kamen. Dabei wurde eine Emulsion mit einem Wasseranteil von < 10 % aufgetragen, wobei 2/3 der auf den Faden aufgetragenen Menge im ersten Öler dem Fadenbündel und das restliche Drittel im zweiten Öler zugeführt wurden. Die nach dem Öler gemessene Fadenspannung betrug 26 cN. Der Faden wurde durch den restlichen Blas- und Fallschacht über eine Strecke von 2 m gebündelt weitergeführt, bevor er in einem Interlacer mit Luftdruck von 0.6 bar beaufschlagt wurde. Hierzu wurde ein Interlacer, mit einer angepaßten speziellen Oberfläche verwendet. Das Fadenbündel wurde danach über zwei S-förmig angeordnete Galetten direkt dem Wickler zugeführt, mittels eines Kapillarbruchsensors kontrolliert und mit einer Fadenzugkraft von 7 g aufgewickelt. Erreicht wurden fehlerfreie Spulen mit gutem Aufbau. Der Einzelfilamentendtiter betrug 0,21 dpf.

Bei diesen Titern ist die Bruchgefahr besonders ausgeprägt. Daher wurden sämtliche mit dem Garn in Berührung kommenden Leitorgane (Fadenführer, Öler) aus Keramik mit reibpaarungsoptimierten Oberflächen ausgestattet. Auch die Formgebung der Fadenöler hat sich als entscheidend erwiesen. Beim Vergleich der Spannungsdifferenzen vor/nach dem Öler mit unbehandelter und behandelter Oberfläche und entsprechend angepaßter Form konnte die Spannung um bis zu 20 % reduziert werden mit entsprechend positiven Auswirkungen auf die Zahl der Kapillarbrüche am Öler. Bemerkenswert ist, daß sich im Garn nach dem Interlacen im Gegensatz zu Standardgarnen keine lokalen Knoten mehr ausbilden. Es entsteht bevorzugt eine durchgehende Anflechtung, die dazu führt, daß nach dem Texturieren ein sehr gleichmäßiges bauschiges Garn erhalten wird.

Auf der nach diesem Verfahren konzipierten Spinnanlage lassen sich ohne wesentliche Umbauten auch beliebige konventionelle Titer in den üblichen Feinheitsbereichen für Normal- und High-Count-Titer fahren.

### Beispiel 2:

Es wurde in gleicher Weise wie im Beispiel 1 verfahren, wobei jedoch die kontrollierte Selbstansaugung, entgegengesetzt zur Queranblasung in Verbindung mit der strikten Kammerteilung zwischen den Fadenbündeln einer Spinnposition untersucht wurde. Die Ergebnisse sind in Tabelle 4 zusammengestellt:

**Tabelle 4:**

| Spinntiter [den] | Endtiter [dpf] | Queranblasung [m/s] | Kontrollierte Selbstansaugung [m/s], Kammerung | Uster, half inert, [%] | Uster, normal test, [%] | Laufbeurteilung | Spulenbeurteilung |
|---|---|---|---|---|---|---|---|
| 74 | 0,21 | 0,27 | ohne sowie ohne Kammerung | > 0,8 schwankend | > 1 schwankend | Kritisch | flusig |
| 74 | 0,21 | 0,27 | mit, sowie mit Kammerung | 0,6 | 0,8 | gut | gut |
| 90 | 0,26 | 0,27 | mit, aber ohne Kammerung | > 0,8 schwankend | > 1 schwankend | Kritisch | befriedigend |

### Beispiel 3:

Es wurde in gleicher Weise wie im Beispiel 1 verfahren, jedoch wurde die Ölergestaltung variiert, wie in Tabelle 5 näher erläutert. Dabei wird deutlich, daß neben der Laufstabilität auch die textilen Parameter entscheidend mit beeinflußt werden:

**Tabelle 5:**

| Spinntiter [denier] | Endtiter [dpf] | 1. Öler Typ | 2. Öler Typ | Reißdehnung [%] | Reißfestigkeit [cN/ tex] | Fadenspannung nach Öler [cN] | Laufbeurteilung |
|---|---|---|---|---|---|---|---|
| 74 | 0,21 | reibungsoptimierte Form und Oberfläche | Reibungsoptimierte Form und Oberfläche | 119,5 | 30,2 | 26 | gut |
| 91 | 0,26 | Konventionell | reibungsoptimierte Form und Oberfläche | 116,5 | 28,2 | 30 | Kritisch |
| 91 | 0,26 | Konventionell | konventionell | 111,9 | 22,5 | 32 | Kritisch |

### Beispiel 4:

Aus dem niedrigen Biegewiderstandsmoment W des erfindungsgemäß hergestellten Garnes${\text{(z. B.: W}}_{\text{(0,26dpf)}} {\text{= 9·10}}^{\text{-18}} {\text{mm}}^{\text{3}} {\text{<< W}}_{\text{(1,0dpf)}} {\text{= 100·10}}^{\text{-18}} {\text{mm}}^{\text{3}} \text{)}$ ergibt sich zunächst keine zwingende Notwendigkeit für ein Entangling, da ein guter Fadenschluß bereits durch Eigenverflechtung der Filamente zu erwarten ist. Außerdem ist bei einem so feinen Filamenttiter eine Schädigung des Garns im Interlacer möglich. Überraschend hat sich ein Entangeln in Verbindung mit dem Einsatz von Galetten jedoch als vorteilhaft erwiesen, da damit die sichere Führung um die Galetten, insbesondere bei den notwendigen niedrigen Spulspannungen gewährleistet wird. Ansonsten war ein stabiler Spinnereilauf zumindest mit Texturierpräparationen schwierig. Speziell für den Einsatz von Texturpräparationen erwies sich daher das Entangeln vor den Galetten als zweckmäßig. Trotz der dort vorliegenden höchsten im Prozeß auftretenden Spinnspannungen, entstehen keine Fadenschädigungen bei Verwendung von speziellen oberflächenbehandelten Interlacern. Damit konnten übliche Galettenoberflächen auch für derart feine Titer eingesetzt werden.

Ausgehend von nach Beispiel 1 erhaltenen Filamenten wurde der Interlacer-Einfluß untersucht, und die Ergebnisse in Tabelle 6 zusammengestellt.

**Tabelle 6:**

| Spinntiter [den] | Endtiter [dpf] | Interlacer Typ | Inter lacer Druck | Reißdehnung [%] | Reißfestigkeit [cN/ tex] | Laufbeurteilung | Spulenbeurteilung |
|---|---|---|---|---|---|---|---|
| 74 | 0,21 | ohne | 0 | 123 | 27,9 | Kritisch | gut |
| 74 | 0,21 | Standard Ausführung | 0,6 | 115 | 25,2 | Unsicher | flusig |
| 74 | 0,21 | reibungsoptimierte Oberfläche | 0,6 | 121,5 | 29,2 | gut | gut |

## Patentansprüche

1. Verfahren zur Herstellung eines synthetischen ultrafeinen Endlosgarns auf der Basis Polyester oder Polyamid im Bereich 0,25 bis 0,9 denier pro POY-Filament durch Schmelzspinnen bei Abzugsgeschwindigkeiten zwischen 2000 und 6000 m/min, **dadurch gekennzeichnet daß**,
(i) als Filtrationsmedium im Spinnpaket eine Abfolge von unterschiedlichen Gewebelagen mit feinsten Maschenweiten von 5 bis 15 µm in Kombination mit oder ohne feinem Stahlsand in der Korngröße 88 bis 250 µm Stahlsand verwendet wird und für eine Scherung der Schmelze entweder Stahlsand oder entsprechende Einbauten mit feinsten Porenöffnungen von 50 bis 1000 µm so im Spinnpaket verwendet werden, daß ein Paketgesamtdruck von mindestens 105 bar bei Filterflächenbelastungen von 0,25 bis 0,80 g/min/cm² erreicht wird,
(ii) die Lochdichte der eingesetzten Düsenplatten zwischen 1,5 und 6,0 Loch/cm² liegt,
(iii) der Durchmesser d der Kapillarbohrungen in der Düsenplatte anhand der Beziehung so gewählt wird, daß die scheinbare Wandscherrate der Schmelze innerhalb der Kapillaren zwischen 5.000 und 25.000 s⁻¹ liegt,
(iv) die Länge L der Kapillaren anhand der Beziehung so gewählt wird, daß der Schmelzedruck vor der Düsenplatte zwischen 50 und 100 bar liegt und vorzugsweise zwischen 60 und 100 bar liegt,
(v) im Querschnitt des Filamentbündels vor Erreichen der Verzugszone ein ausgeglichenes Temperaturprofil ausgebildet wird, wobei der Abstand h zur Düsenplatte auf dem dieses Temperaturprofil erreicht wird, kleiner ist als der Abstand des Erstarrungspunkts h_{98%} von der Düsenplatte und der Erstarrungspunkt so gewählt wird, daß er sich direkt im Anschluß an den geschützten Rücksprung befindet und h_{98%} von der Düsenplatte durch die folgende Beziehung definiert ist:${\text{h}}_{\text{98%}} \text{= 38·} \frac{\text{9000·} {{\text{m}}^{̇}}_{\text{Fil}}}{{\text{ν}}_{\text{Abzug}} \text{·} \text{VV}} \text{·(} \frac{\text{9000·} {{\text{m}}^{̇}}_{\text{Fil}}}{{\text{ν}}_{\text{Abzug}} \text{·} \text{VV}} \text{+ 6,0) [} \text{mm} \text{],}$ wobei h_{98%} über die Temperatur des Polymers am Eingang des Spinnpakets abhängig von der Filterflächenbelastung nach folgender Beziehung eingestellt wird: T_{Schmelze} = 308 - 25 f_{Filter} [°C], f_{Filter} in g/min/cm²,
(vi) zur Erreichung des ausgeglichenen Temperaturprofils im Filamentbündel eine Übertemperatur (T_{Rand} - T_{Rand}) eingestellt wird, die gemessen als Oberflächentemperaturdifferenz zwischen Mitte und Rand der Düsenplatte, im beanspruchten Titerbereich einzustellen ist über die Temperaturdifferenz aus Spinnbalkenbeheizung und Polymer (T_{Schmelze} - T_{Beheizung}) abhängig von dem Filamentdurchsatz m_{Fil}, der Abzugsgeschwindigkeit v_{Abzug} und der Filterfläche A_{Filter} wie folgt einstellen:${\text{T}}_{\text{Beheizung}} \text{-} {\text{T}}_{\text{Schmelze}} \text{=} \text{f} \text{·(} {\text{T}}_{\text{Rand}} \text{-} {\text{T}}_{\text{Mitte}} \text{)}$ mit und$\text{4} \text{K} \text{≤ (} {\text{T}}_{\text{Rand}} \text{-} {\text{T}}_{\text{Mitte}} \text{) ≤ 13} \text{K} \text{.}$
(vii) eine genau definierte Wärmemenge an den außen laufenden Polymerteilstrom im Spinnpaket übergeben wird, die durch das Verhältnis l/t festgelegt wird, wobei 1 die Länge der Paketinnenwand beschreibt entlang derer der außen laufende Polymerteilstrom im Paket auf eine überhöhte Temperatur aufgeheizt wird, und t die Kontaktzeit beschreibt, die für den Wärmeübergang mit der Paketinnenwand zur Verfügung steht, festgelegt näherungsweise durch die folgende Beziehung wobei ε für den von der Schmelze eingenommenen Anteil in einem bestimmten Querschnitt
des Spinnpakets steht und abschnittweise konstant sein oder eine Funktion der Höhe sein kann und das Verhältnis l/t innerhalb des folgenden Bereiches gewählt wird: 0,6 cm/min ≤ l/t ≤ 3,8cm/min,
(viii) der noch schmelzeflüssige Faden nicht direkt der Blasluft ausgesetzt wird, sondern zunächst in einem sogenannten Rücksprung abgekühlt wird, wobei der Rücksprung kleiner ist als der Verzugspunkt,
(ix) ein quer zur Balkenlängsachse symmetrisches Geschwindigkeitsprofil der Anblasung eingestellt wird, wobei auf der der Anblasung abgewandten Seite eine kontrollierte Selbstansaugung durch entsprechende Strömungswiderstände erfolgt,
(x) die einzelnen Fadenbündel durch Trennbleche separiert werden,
(xi) sämtliche mit dem Garn in Berührung kommenden Organe wie Öler, Leitorgane und Behandlungsorgane aus Keramik mit reibungsoptimierten Oberflächen ausgestattet sind, so daß nach dem Durchlaufen der Organe ein maximaler Spannungsaufbau im Garn stattfindet von 60 bis 110 %,
(xii) wahlweise die Fadenbündel einem Entangling unterworfen werden, und
(xiii) das frisch ersponnene Garn mit einer Wickelspannung *σ*_{*Abzug*} = (0,5...1,4)$\frac{\text{cN}}{\text{tex}}$ aufgewickelt wird.

2. Verfahren nach Anspruch 1, **dadurch gekennzeichnet, daß** dem Polyester oder Polamid ein zweites nicht mischbares amorphes Polymer in einer Menge von 0,05 bis 5 Gewichtsprozent zugesetzt wird.

3. Verfahren nach Anspruch 2, **dadurch gekennzeichnet, daß** das amorphe Polymer ein Copolymer ist, das aus mindestens zwei der folgenden Monomereinheiten aufgebaut ist:
0 bis 95 Gew.-% A, wobei A ein Monomer der Formel CH₂=C(R)-COOR¹ ist, mit R gleich -H oder -CH₃ und R¹ gleich geradkettigem oder verzweigtem C₁₋₁₀-Alkyl oder Cyclohexyl, 0 bis 40 Gew.-% B, wobei B ein Monomer bestehend aus Maleinsäure oder Maleinsäureanhydrid ist, und 5 bis 85 Gew.-% C, wobei C ein Monomer bestehend aus Styrol oder methylsubstituiertem Styrol ist, und wobei
(Gew.-% A + Gew.-% B +Gew.-% C) = 100 ist.

4. Verfahren nach einem der Ansprüche 1 bis 3, **dadurch gekennzeichnet, daß** die Verweilzeit der Schmelze innerhalb des Spinnpakets durch Einbauten so eingestellt wird, daß 12 Minuten nicht überschritten und 5 Minuten nicht unterschritten werden.

5. Verfahren nach einem der Ansprüche 1 bis 4, **dadurch gekennzeichnet, daß** der wandnahe Schmelzeteilstrom entweder auf der gesamten Länge H der schmelzeberührten Innenwand des Spinnpakets auf die erforderliche Übertemperatur oder nur auf einem Teil der schmelzeberührten Innenwand mit einer dem Flächenverhältnis H/l entsprechend erhöhten Übertemperatur (T_{Beheizung} - T_{Schmelze}) x H/l geheizt wird.

6. Verfahren nach einem der Ansprüche 1 bis 5, **dadurch gekennzeichnet, daß** der Durchmesser d der einzelnen Kapillarbohrungen in der Düsenplatte nicht konstant über den Querschnitt der Düsenplatte ist, sondern umgekehrt proportional an den Temperaturgradienten gemessen auf der Oberfläche der Düsenplatte angepaßt ist, wobei die Abweichung zwischen mittigen und randnahen Bohrungen maximal 0,2 d beträgt.

7. Verfahren nach einem der Ansprüche 1 bis 6, **dadurch gekennzeichnet, daß** das Garn bei Abzugsgeschwindigkeiten zwischen 2000 und 6000 m/min aufgewickelt wird und anschließend auf einem Strecktexturieraggregat bei Geschwindigkeiten von 400 bis 1000 m/min bis zu einem Endtiter von 0,15 bis 0,52 denier pro Filament.

8. Verfahren nach einem der Ansprüche 1 bis 6, **dadurch gekennzeichnet, daß** das Garn bei Abzugsgeschwindigkeiten zwischen 2000 und 6000 m/min aufgewickelt wird und anschließend auf einem Streckaggregat bei Geschwindigkeiten von 400 bis 1000 m/min weiterverarbeitet wird bis zu einem Endtiter von 0,15 bis 0,52 denier pro Filament.

9. Verfahren nach einem der Ansprüche 1 bis 6, **dadurch gekennzeichnet, daß** das Garn bei Abzugsgeschwindigkeiten zwischen 2000 und 6000 m/min zu einem Endtiter von 0,15 bis 0,52 denier pro Filament verstreckt und danach aufgewickelt wird, wobei die Verstreckung auf den Endtiter nach dem Ausspinnen zwischen zwei Galettenduos stattfindet.

## Claims

1. A process of producing a synthetic ultrafine endless yarn on the basis of polyester or polyamide in the range from 0.25 to 0.9 denier per POY filament by melt spinning at draw-off speeds of between 2000 and 6000 m/min,
**characterised in that**
(i) as filtration medium in the spinning package there is used a sequence of different fabric layers with microfine mesh sizes of 5 to 15 µm in combination with or without fine steel sand with a grain size of 88 to 250 µm, and for shearing the melt there is used in the spinning package either steel sand or corresponding components with microfine pore holes of 50 to 1000 µm such that a total package pressure of at least 105 bar is achieved with filter surface loads of 0.25 to 0.80 g/min/cm²,
(ii) the hole density of the nozzle plates used lies between 1.5 and 6.0 holes/cm²,
(iii) the diameter d of the capillary bores in the nozzle plate is chosen with reference to the relationship${\text{d}}_{\text{cap}} \text{= 3} \sqrt{\frac{\text{533·} {{\text{m}}^{̇}}_{\text{fil}} \text{.}}{{\text{ρ}}_{\text{melt}} \text{·π·} {\text{γ}}^{̇}} \text{,} \text{where} \text{:} {{\text{m}}^{̇}}_{\text{fil.}} \text{=} \text{ν} \text{·} {\text{dpf}}_{\text{POY}} \text{,}}$ such that the apparent wall shear rate of the melt inside the capillaries lies between 5,000 and 25,000 s⁻¹,
(iv) the length L of the capillaries is chosen with reference to the relationship$\text{L} \text{= 1930·} \frac{{\text{ρ}}_{\text{melt}} \text{·} {\text{d}}_{\text{cap}}^{\text{4}}}{{{\text{m}}^{̇}}_{\text{fil}} {\text{·(η}}_{\text{1}} {\text{-η}}_{\text{2}} \text{·log} {\text{γ}}^{̇} \text{)}} {\text{·Δp}}_{\text{cap}} \text{[} \text{mm} \text{],} \text{where} {\text{γ}}^{̇} \text{=} \frac{\text{533·} {{\text{m}}^{̇}}_{\text{fil}}}{{\text{ρ}}_{\text{melt}} \text{·π·} {\text{d}}_{\text{cap}}^{\text{3}}} {\text{η}}_{\text{1}} {\text{= 3510 η}}_{\text{2}} \text{= 690}$ such that the melt pressure before the nozzle plate lies between 50 and 100 bar and preferably between 60 and 100 bar,
(v) in the cross-section of the filament bundle before reaching the draft zone a balanced temperature profile is formed, where the distance h from the nozzle plate on which this temperature profile is reached is smaller than the distance of the solidification point h_{98%} from the nozzle plate, and the solidification point is chosen such that it is located directly subsequent to the protected snap-back and h_{98%} from the nozzle plate is defined by the following relationship:${\text{h}}_{\text{98%}} \text{= 38·} \frac{\text{9000·} {{\text{m}}^{̇}}_{\text{fil}}}{{\text{ν}}_{\text{draw-off}} \text{·} \text{VV}} \text{·(} \frac{\text{9000·} {{\text{m}}^{̇}}_{\text{fil}}}{{\text{ν}}_{\text{draw-off}} \text{·} \text{VV}} \text{+ 6,0) [} \text{mm} \text{]}$ where h_{0.98%} is adjusted by means of the temperature of the polymer at the entrance of the spinning package in dependence on the filter surface load according to the following relationship: Tₘₑₗₜ = 308 - 25 f_{filter} [°C], f_{filter} in g/min/cm²,
(vi) to reach the balanced temperature profile in the filament bundle, an excess temperature (T_{edge}-T_{edge}) is adjusted, which as measured as surface temperature difference between the middle and the edge of the nozzle plate must be adjusted in the claimed range of titres by means of the temperature difference from spinning bar heating and polymer (Tₘₑₗₜ-T_{heating}), in dependence on the filament throughput m_{fil}, the draw-off speed V_{draw-off}, and the filter area A_{filter}, as follows:${\text{T}}_{\text{heating}} {\text{- T}}_{\text{melt}} \text{=} \text{f} \text{· (} {\text{T}}_{\text{edge}} \text{-} {\text{T}}_{\text{centre}} \text{)}$$\text{(-2.2·} \frac{{{\text{m}}^{̇}}_{\text{fil}}}{\text{0.141} \text{g} \text{/min}} \text{·} \frac{\text{2600} \text{m} \text{/min}}{{\text{ν}}_{\text{draw-off}}} \text{·} \frac{\text{61} {\text{cm}}^{\text{2}}}{{\text{A}}_{\text{filter}}} \text{)}$ where$\text{f} \text{= 143·} \text{e}$ and$\text{4} \text{K} \text{≤ (} {\text{T}}_{\text{edge}} {\text{- T}}_{\text{centre}} \text{) ≤ 13} \text{K} \text{,}$
(vii) a precisely defined amount of heat, which is defined by the ratio l/t, is transferred to the partial polymer stream running on the outside in the spinning package, where I describes the length of the inner wall of the package along which the partial polymer stream running on the outside in the package is heated to an excessive temperature, and t describes the contact time available for the heat transfer with the inner wall of the package, approximately defined by the following relationship *t* = $\frac{{\text{l·A}}_{\text{Q}} {\text{·ρ}}_{\text{melt}} \text{·ε}}{{\text{n·ṁ}}_{\text{fil}}}$, where ε represents the part taken by the melt in a certain cross-section of the spinning package and may be constant in sections or may be a function of the height, and the ratio l/t is chosen within the following range: 0.6 cm/min ≤ l/t ≤ 3.8 cm/min,
(viii) the still molten thread is not directly exposed to the blow air, but is first of all cooled in a so-called snap-back, the snap-back being smaller than the draft point,
(ix) there is adjusted a speed profile of quenching which is symmetrical transverse to the longitudinal axis of the bar, where on the side facing away from quenching a controlled self-suction is effected by corresponding flow resistances,
(x) the individual thread bundles are separated by partitions,
(xi) all members coming into contact with the yarn, such as oilers, guide members and treatment members of ceramics, are equipped with friction-optimised surfaces, so that upon passage through the members there occurs a maximum build-up of tension in the yarn of 60 to 110%,
(xii) selectively, the thread bundles are subjected to entangling, and
(xiii) the freshly spun yarn is spooled with a spooling tension${\text{σ}}_{\text{draw-off}} \text{= (0.5...1.4)} \frac{\text{cN}}{\text{tex}} \text{.}$

2. A process according to claim 1, **characterised in that** to the polyester or polyamide a second immiscible amorphous polymer is added in an amount of 0.05 to 5 wt %.

3. A process according to claim 2, **characterised in that** the amorphous polymer is a copolymer which is composed of at least two of the following monomer units:
0 to 95 wt % A, where A is a monomer of the formula CH₂=C(R)-COOR¹, with R equal to -H or -CH₃ and R¹ equal to straight-chain or branched C₁₋₁₀ alkyl or cyclohexyl, 0 to 40 wt % B, where B is a monomer consisting of maleic acid or maleic anhydride, and 5 to 85 wt % C, where C is a monomer consisting of styrene or methyl-substituted styrene, and where (wt % A + wt % B + wt.% C) = 100.

4. A process according to one of claims 1 to 3, **characterised in that** the dwell time of the melt inside the spinning package is adjusted by means of components such that it is not longer than 12 minutes and not shorter than 5 minutes.

5. A process according to one of claims 1 to 4, **characterised in that** the partial melt stream close to the wall is heated to the required excessive temperature either on the entire length H of the melt-contacted inner wall of the spinning package or only on a part of the melt-contacted inner wall with an excess temperature (T_{heating}-Tₘₑₗₜ) x H/l which is increased corresponding to the area ratio H/l.

6. A process according to one of claims 1 to 5, **characterised in that** the diameter d of the individual capillary bores in the nozzle plate is not constant over the cross-section of the nozzle plate, but is adapted inversely proportionally to the temperature gradient as measured on the surface of the nozzle plate, where the difference between the central bores and the bores close to the edge is not more than 0.2 d.

7. A process according to one of claims 1 to 6, **characterised in that** the yarn is spooled at draw-off speeds between 2000 and 6000 m/min and is subsequently processed on a stretch texturising unit at speeds of 400 to 1000 m/min to obtain a final titre of 0.15 to 0.52 denier per filament.

8. A process according to one of claims 1 to 6, **characterised in that** the yarn is spooled at draw-off speeds between 2000 and 6000 m/min and is subsequently processed on a stretching unit at speeds of 400 to 1000 m/min to obtain a final titre of 0.15 to 0.52 denier per filament.

9. A process according to one of claims 1 to 6, **characterised in that** the yarn is stretched at draw-off speeds between 2000 and 6000 m/min to obtain a final titre of 0.15 to 0.52 denier per filament and is then spooled; where stretching to the final titre is effected upon spinning between two galette duos.

## Revendications

1. Procédé de production d'un fil continu ultrafin synthétique à base de polyester ou de polyamide dans la plage de 0,25 à 0,9 deniers par filament préorienté par filature à l'état fondu avec des vitesses de dévidage comprises entre 2000 et 6000 m/min, **caractérisé en ce que**
(i) on utilise comme milieu de filtration dans le groupe de filature une succession de couches de tissu différentes ayant des ouvertures de mailles très fines de 5 à 15 µm en combinaison avec de la grenaille métallique fine d'une granulométrie de 88 à 250 µm et on utilise pour un cisaillement de la masse fondue soit de la grenaille métallique, soit des inserts appropriés ayant des ouvertures de pores très fines de 50 à 1.000 µm dans le groupe de filature; de sorte qu'on obtient une pression globale sur le groupe d'au moins 105 bar pour des charges de surface de filtre de 0,25 à 0,80 g/min/cm²,
(ii) la densité de trous des plaques de filières utilisées se situe entre 1,5 et 6,0 trous/cm²,
(iii) le diamètre d des alésages capillaires de la plaque de filière est choisi à l'aide de la relation : avec${{\text{m}}^{̇}}_{\text{Fil.}} \text{= ν ·} {\text{dpf}}_{\text{POY}} \text{,}$ de telle façon que le taux apparent de cisaillement de paroi de la masse fondue à l'intérieur des capillaires se situe entre 5.000 et 25.000 s⁻¹,
(iv) la longueur L des capillaires est choisie à l'aide de la relation suivante : avec de façon que la pression de la masse fondue avant la plaque de filière se situe entre 50 et 100 bars et de préférence entre 60 et 100 bars,
(v) dans la section du faisceau de filaments, on réalise un profil de température compensé avant d'atteindre la zone d'étirage, la distance h à la plaque de filière, sur laquelle ce profil de température est obtenu, étant inférieure à la distance entre le point de solidification h_{98%} et la plaque de filière et le point de solidification étant choisi de telle sorte qu'il se trouve juste à la suite du rebondissement protégé et que h_{98 %} de la plaque de filière est définie par la relation suivante :${\text{h}}_{\text{98%}} \text{= 38·} \frac{\text{9000·} {{\text{m}}^{̇}}_{\text{Fil}}}{{\text{ν}}_{\text{Abzug}} \text{·} \text{VV}} \text{·(} \frac{\text{9000·} {{\text{m}}^{̇}}_{\text{Fil}}}{{\text{ν}}_{\text{Abzug}} \text{·} \text{VV}} \text{+ 6,0) [} \text{mm} \text{]}$ h_{98 %} étant réglée par la température du polymère à l'entrée du groupe de filature en fonction de la charge de la surface de filtre selon la relation suivante :${\text{T}}_{\text{Schmelze}} {\text{= 308 - 25 f}}_{\text{Filter}} {\text{[°C], f}}_{\text{Filter}}$ en
g/min/cm²,
(vi) pour obtenir le profil de température compensé dans le faisceau de filaments, on établit une surélévation de température (Tₘᵢₗᵢₑᵤ - T_{bord}), qui, mesurée en tant que différence de température de surface entre le milieu et le bord de la plaque de filière, peut être réglée dans la plage de titres revendiquée au moyen de la différence de température résultant du chauffage de la barre de filature et du polymère (T_{masse fondue} - T_{chauffage}), en fonction du débit de filament m_{fil}, de la vitesse de dévidage V_{dévidage} et de la surface de filtre A_{filtre} comme suit : avec et$\text{4} \text{K} \text{≤(} {\text{T}}_{\text{Rand}} \text{-} {\text{T}}_{\text{Mitte}} \text{)≤13} \text{K}$
(vii) une quantité de chaleur définie de façon précise est transmise au courant partiel de polymère passant à l'extérieur dans le groupe de filature, quantité qui est définie par le rapport l/t, I décrivant la longueur de la paroi interne du groupe, le long de laquelle le courant partiel de polymère passant à l'extérieur est réchauffé dans le groupe jusqu'à une température surelevée, et t décrivant le temps de contact qui est disponible pour le transfert de chaleur avec la paroi interne du groupe, défini approximativement par la relation suivante : s représentant la proportion occupée par la masse fondue dans une section définie du groupe de filature et pouvant être constante par endroits ou une fonction de la hauteur, et le rapport l/t étant choisi à l'intérieur de la plage suivante : 0,6 cm/min ≤ l/t ≤ 3,8 cm/min,
(viii) le fil encore liquide n'est pas exposé directement à l'air du soufflage, mais refroidi d'abord dans ce que l'on appelle un rebondissement, le rebondissement étant plus petit que le point d'étirage.
(ix) un profil de vitesse du soufflage, symétrique transversalement à l'axe longitudinal de la barre, est réglé, une aspiration automatique contrôlée du côté opposé au soufflage, s'effectuant par des résistances appropriées à l'écoulement,
(x) les faisceaux de filaments individuels sont séparés par des tôles de séparation,
(xi) tous les organes qui entrent en contact avec le fil tels que huileurs, organes de conduction et de traitement en céramique sont équipés de surfaces optimisées du point de vue du frottement, de sorte que, après la traversée des organes, il s'établit une tension maximum dans le fil de 60 à 110 %,
(xii) le cas échéant, les faisceaux de fil sont soumis à un entrelacement et
(xiii) le fil fraîchement filé est enroulé avec une tension d'enroulement${\text{σ}}_{\text{Abzug}} \text{= (0,5...1,4)} \frac{\text{cN}}{\text{tex}}$

2. Procédé selon la revendication 1, **caractérisé en ce qu'**un second polymère amorphe et non miscible est ajouté au polyester ou au polyamide en une quantité de 0,05 à 5 % en poids.

3. Procédé selon la revendication 2, **caractérisé en ce que** le polymère amorphe est un copolymère qui est formé à base d'au moins deux des motifs monomère suivants :
de 0 à 95 % en poids de A, A étant un monomère de la formule CH₂ = C (R)-COOR¹, avec R égal à -H ou -CH₃ et R¹ étant alkyle en C₁ à C₁₀ linéaire ou ramifié ou cyclohexyle, de 0 à 40 % en poids de B, B étant un monomère d'acide maléique ou d'anhydride d'acide maléique, et de 5 à 85 % en poids de C, C étant un monomère à base de styrène ou de styrène à substitution méthyle, et
$\text{(% en poids de A + % en poids de B + % en poids de C) = 100.}$

4. Procédé selon l'une quelconque des revendications 1 à 3, **caractérisé en ce que** le temps de séjour de la masse fondue à l'intérieur du groupe de filature est ajusté par des inserts de façon à ne pas dépasser 12 minutes et à ne pas être inférieur à 5 minutes.

5. Procédé selon l'une quelconque des revendications 1 à 4, **caractérisé en ce que** le courant partiel de masse fondue proche dé la paroi est réchauffé sur la longueur totale H de la paroi interne, en contact avec la masse fondue, du groupe de filature à la surélévation de la température nécessaire ou seulement sur une partie de la paroi interne en contact avec la masse fondue avec surélévation de la température (T_{chauffage} - T_{masse fondue}) correspondant au rapport de surface H/l.

6. Procédé selon l'une quelconque des revendications 1 à 5, **caractérisé en ce que** le diamètre d des alésages de capillaire dans la plaque de filière n'est pas constant sur la section de la plaque de filière, mais est adapté de façon inversement proportionnelle au gradient de température mesuré sur la surface de la plaque de filière, l'écart entre les alésages du milieu et les alésages proches du bord étant au maximum de 0,2 d.

7. Procédé selon l'une quelconque des revendications 1 à 6, **caractérisé en ce que** le fil est enroulé avec des vitesses de dévidage comprises entre 2.000 et 6.000 m/min et ensuite sur un ensemble de texturation d'étirage avec des vitesses de 400 à 1.000 m/min jusqu'à un titre final de 0,15 à 0,52 deniers par filament.

8. Procédé selon l'une quelconque des revendications 1 à 6, **caractérisé en ce que** le fil est enroulé avec des vitesses de dévidage comprises entre 2.000 et 6.000 m/min et est retraité ensuite sur un ensemble d'étirage avec des vitesses de 400 à 1.000 m/min jusqu'à un titre final de 0,15 à 0,52 denier par filament.

9. Procédé selon l'une quelconque des revendications 1 à 6, **caractérisé en ce que** le fil est étiré avec des vitesses de dévidage comprises entre 2.000 et 6.000 m/min pour un titre final de 0,15 à 0,52 denier par filament et est enroulé ensuite, l'étirage jusqu'au titre final ayant lieu après la sortie de filage entre deux duos de godet de filage.
